# DEMANDE DE BREVET EUROPEEN

(11) **EP 1 595 986 A1**
(43) Date de publication de la demande: **16.11.2005**
(21) Numéro de dépôt: 05300341.4
(22) Date de dépôt: 29.04.2005
(51) Int. Cl.: D03D 1/00, D03D 15/00, D06N 3/00, B63H 9/06

(54) **Tissu pour toits ouvrants et capotes de bateaux**

(30) Priorité: 11.05.2004 FR 0450900
(71) Demandeur: Tissage et Enduction Serge Ferrari SA, 38110 Saint Jean de Soudain (FR)
(72) Inventeur: Ferrari, Sébastien, 38630 Corbelin (FR); Bezault, Christophe, 69290 Pollionay (FR)
(74) Mandataire: Palix, Stéphane

(57) **Abrégé**

Un tissu, destiné à la réalisation de toits ouvrants et de capotes, est notamment réalisé à partir de fils synthétiques.

Il comprend une armure :
- en sens chaîne ou en sens trame, réalisée en fils multifilaments (2) ; et
- en sens trame ou en sens chaîne, réalisée en fils monofilament (3), seuls ou en alternance avec des fils multifilaments.

## Description

La présente invention concerne un tissu, plus particulièrement destiné à la réalisation de toits ouvrants ou de capotes, par exemple pour des bateaux.

Des tissus sont utilisés depuis de nombreuses années pour recouvrir les bateaux de toutes dimensions, qu'ils soient à moteur ou à voile. Les tissus sont soit fixés au-dessus de structures ou armatures métalliques de façon à former un toit, soit positionnés en recouvrant partiellement ou en fermant totalement un volume intérieur défini. Ces surfaces en tissus sont utilisées pour protéger les utilisateurs des intempéries et du soleil, tout en gardant une bonne translucidité naturelle nécessaire au pilotage ou tout simplement pour le confort visuel.

Il existe plusieurs types de toits ouvrants et des capotes de bateaux. Pour les bateaux disposant de toitures rigides, des ouvertures sont aménagées avec un système de rails latéraux et de traverses coulissantes soutenant un textile, qui permet d'ouvrir et de fermer à volonté ces ouvertures. Ces systèmes sont appelés toits ouvrants. Pour les bateaux disposant de toitures rigides, le pont arrière est équipé d'auvents textiles repliables, pour assurer la fermeture étanche de l'habitacle en cas d'intempéries. Enfin, les bateaux ne disposant pas de toitures rigides sont équipés de capotes textiles soutenues par des systèmes d'arceaux repliables appelées aussi tauds ou plus communément biminis. Il existe une grande variété de formes et de dimensions de biminis adaptés à la taille et à la configuration des bateaux considérés.

Dans chacun de ces cas, il est recherché une très grande souplesse et légèreté du tissu, afin d'assurer d'une part les pliages et dépliages successifs et d'autre part pour conserver une excellente translucidité.

### Etat de la technique

Il existe aujourd'hui trois grandes familles de tissus utilisés pour les capotes de bateaux : les tissus réalisés à partir de fils acryliques, les tissus avec armure textile polyester et enduction de PVC et enfin les textiles laminés. La souplesse et légèreté avantageuse obtenus avec les tissus connus pose par ailleurs un certain nombre d'inconvénients non encore résolus à l'heure actuelle.

Une première série d'inconvénients est qu'il se forme des plis longitudinaux situés au droit des points de tension sur les grandes surfaces de capotes. Outre des zones d'affaiblissement et d'usure locale du tissu, ces plis créent des gondolements et des creux formant des poches. Ces poches recueillent de l'eau de pluie, de la poussière, des feuilles mortes et des saletés diverses. Les capotes en deviennent inesthétiques et ces accumulations non souhaitées sur les capotes repliables provoquent des retombées désagréables sur l'utilisateur lorsqu'il procède à leur rangement.

Une deuxième série d'inconvénients est la perte d'étanchéité du toit. Lorsque les toits ouvrants sont fermés, des chenaux périphériques sont prévus pour faire écouler l'eau par ruissellement jusqu'à l'extérieur du bateau. La liaison entre la toile et le chenau est réalisée par la simple superposition de cette toile sur ce chenau, le maintien de l'un sur l'autre étant favorisé par la tension des arceaux. Lorsque le vent qui accompagne la pluie ou les embruns souffle sur cette liaison ou encore lorsque les paquets de mer s'abattent sur le textile, les conditions de superposition de la toile sur le chenau se dégradent ou disparaissent par endroits, ce qui provoque l'apparition de zones n'étant plus couvertes et ainsi une diminution de l'étanchéité de la toiture. Ces conditions se produisent aussi sur les bateaux à moteur rapides.

Une troisième série d'inconvénients est le bruit engendré par les toiles soumises au vent. Par grands vents et/ou fortes vitesses du bateau, les capotes claquent de manière exagérée, provoquant à la fois une usure progressive du tissu allant jusqu'à des déchirures, une fatigue prématurée des éléments de la structure porteurs du tissu et un bruit parasite peu confortable pour l'utilisateur.

Enfin, des désordres esthétiques comme des plis et le manque de tension des textiles sont souvent cités comme inconvénients par les possesseurs de bateaux qui y sont particulièrement sensibles.

Tous ces désagréments proviennent en grande partie de la trop grande souplesse des tissus employés, alors que cette souplesse est justement recherchée pour effectuer les opérations d'ouverture ou de repli des toits ouvrants ou des capotes.

### Exposé de l'invention

Un problème principal que se propose de résoudre l'invention consiste à mettre au point un tissu présentant à la fois les propriétés de souplesse pour permettre son pliage et son dépliage facilité et des propriétés de raideur assurant une très bonne tenue du tissu soumis au vent et aux intempéries.

Un deuxième problème est de concevoir un tissu présentant une très grande stabilité, de manière à ce que les capotes conservent leurs dimensions, quelles que soient les successions de pliages et de dépliages, les utilisations et les conditions climatiques extérieures, température, humidité, vents ou autres.

Un troisième problème posé est celui de réaliser un tissu apte à servir comme protection solaire, mais présentant simultanément une translucidité donnée pour laisser passer une quantité de lumière qui soit agréable pour l'utilisateur.

Enfin, le quatrième problème posé est de réaliser un textile permettant de conserver un fini et une planéité impeccables, pour afin d'assurer une esthétique irréprochable au bateau tout au long de sa vie.

Conformément à la présente invention, un tissu, destiné à la réalisation de toits ouvrants et de capotes, notamment réalisé à partir de fils synthétiques, est caractérisé en ce qu'il comprend une armure :
- en sens chaîne ou en sens trame, réalisée en fils multifilaments ; et
- en sens trame ou en sens chaîne, réalisée en fils monofilament, seuls ou en alternance avec des fils multifilaments.

Autrement dit, selon le type d'applications, il peut être intéressant que le tissu possède une capacité de résistance dans les sens chaîne et trame ou bien encore dans un seul de ces deux sens. Les fils monofilament possèdent des propriétés de raideur, tandis que les fils multifilaments sont beaucoup plus déformables. Ainsi réalisé, le tissu possède une excellente souplesse par exemple en chaîne, permettant le pliage et dépliage à volonté sur les arceaux des capotes amovibles, alors que dans le sens de trame le tissu possède beaucoup plus de nerf pour résister aux assauts du vent sur les chenaux, pour éviter de gondoler, pour être moins sensible au claquements, etc.

Ainsi, en raison de la présence des fils monofilament, le tissu présente d'autres avantages, tels qu'une meilleure planéité, une plus grande transmission lumineuse à surface par ailleurs identique, ainsi qu'un filigrane beaucoup plus régulier en vision par transparence. De manière intéressante et pour certaines applications ne demandant pas une imperméabilité à l'eau (protection solaire de vérandas, abris, ...), le tissu peut être ajouré de façon à laisser passer sensiblement plus de rayonnements lumineux.

Les fils multifilaments peuvent favorablement être des fils polymère haute ténacité. Les fils monofilament peuvent être choisis seuls ou en mélange dans le groupe comprenant les fils polymère haute ténacité, les fils de verre, les fils d'acier et d'autres encore. Très préférentiellement, les fils polymère haute ténacité multifilaments et/ou monofilament sont choisis seuls ou en mélange dans le groupe comprenant les fils polyester, les fils de PVC, les fils polyamide, les fils polypropylène, plastifiés ou non, et d'autres encore.

Une des particularités avantageuse des fils de PVC peu plastifié est de permettre de posséder, en plus d'une excellente raideur, le bénéfice de la soudabilité au cours des opérations d'assemblage des textiles par soudure. Cette particularité permet de cautériser les tranches des textiles, d'obturer les passages d'eau et d'empêcher ainsi toutes les migrations par capillarité à l'intérieur des textiles.

Les fils multifilaments peuvent présenter un titre sensiblement compris entre 140 dtex et 1100 dtex. Ce titre peut être de préférence sensiblement égal à 280 dtex. Les fils monofilament peuvent présenter un diamètre sensiblement compris entre 20/100 mm et 40/100 mm. Ce diamètre peut être de préférence sensiblement égal à 30/100 mm. Plus le diamètre du fil monofilament est important, plus il va présenter de raideur.

Le tissu peut posséder en chaîne une contexture sensiblement comprise entre 14 fils/cm et 22 fils/cm. Le tissu peut posséder en trame une contexture sensiblement comprise entre 14 fils/cm et 22 fils/cm Cette contexture peut être de préférence sensiblement égale à 18 fils/cm en chaîne et à 17 fils/cm en trame. Le tissu peut posséder une couche d'enduction sur l'une de ses faces ou sur les deux faces.

Selon un autre aspect de l'invention, un tissu tel que décrit ci-dessus est utilisé pour la réalisation de toits ouvrants et de capotes pour bateaux.

### Description sommaire des figures

L'invention sera bien comprise et ses divers avantages et différentes caractéristiques ressortiront mieux lors de la description suivante, de l'exemple non limitatif de réalisation, en référence au dessin schématique annexé, dans lequel la Figure 1 représente une vue en coupe partielle du tissu selon l'invention.

### Exemples de réalisation

Dans un exemple de réalisation, le tissu selon l'invention (1) comprend des fils de chaîne multifilaments (2) et des fils de trame monofilament (3).

Le tissu (1) est réalisé avec :
- des fils de chaîne en polyester multifilaments (2) haute ténacité, de titre égal à 280 dtex, retordus Z130, et avec une contexture de 18 fils/cm ; et
- des fils de trame en polyester monofilament (3) haute ténacité, de diamètre 30/100 mm, avec une contexture de 17 fils/cm.

Le tissu (1) peut ne comprendre en trame que des fils monofilament (3), ou encore être constitué avec une alternance de fils monofilament et de fils multifilaments. Cette alternance, par exemple égale à un fil monofilament pour deux fils multifilaments, peut être extrêmement variable en fonction de la raideur dans le sens trame souhaitée pour le tissu.

Avec 17 fils/cm de fil monofilament de 30/100 mm, le tissu obtenu (1) est ajouré.

Le tissu (1) présente sur sa face supérieure (4) une couche d'enduction PVC (6). D'autres matériaux polymères peuvent être envisagés pour l'enduction, tels que des polyuréthannes, des silicones et d'autres encore.

A titre d'exemple, le tissu enduit obtenu (1) présente une masse surfacique sensiblement comprise entre 300 g/m² et 600 g/m².

Les fils de chaîne (2) et de trame (3) peuvent posséder le même diamètre ou le même titre, lorsque l'on souhaite que le tissu (1) soit uniforme dans les deux sens. Néanmoins, dans d'autres applications, le titre ou le diamètre des fils (2 et 3) peut être différent.

La présente invention n'est pas limitée aux modes de réalisation décrits et illustrés. De nombreuses modifications peuvent être réalisées, sans pour autant sortir du cadre défini par la portée du jeu de revendications.

D'autres domaines techniques et applications multiples peuvent être aussi concernés pas ces tissus, comme celui de la protection solaire, de stores de type « bannes », des capotes pour véhicules automobiles, ou bien encore d'éléments de toiture souple, de toiles de tentes, etc.

## Revendications

1. Tissu, destiné à la réalisation de toits ouvrants et de capotes, notamment réalisé à partir de fils synthétiques, **caractérisé en ce qu'**il comprend une armure :
- en sens chaîne ou en sens trame, réalisée en fils multifilaments (2) ; et
- en sens trame ou en sens chaîne, réalisée en fils monofilament (3), seuls ou en alternance avec des fils multifilaments.

2. Tissu selon la revendication 1, **caractérisé en ce que** les fils multifilaments (2) sont des fils polymère haute ténacité.

3. Tissu selon la revendication 1, **caractérisé en ce que** les fils monofilament (3) sont choisis seuls ou en mélange dans le groupe comprenant les fils polymère haute ténacité, les fils de verre, les fils d'acier.

4. Tissu selon la revendication 1 ou 2, **caractérisé en ce que** les fils polymère haute ténacité sont choisis seuls ou en mélange dans le groupe comprenant les fils polyester, les fils de PVC, les fils polyamide, les fils polypropylène, plastifiés ou non.

5. Tissu selon l'une quelconque des revendications précédentes, **caractérisé en ce que** les fils multifilaments (2) présentent un titre sensiblement compris entre 140 dtex et 1100 dtex, de préférence sensiblement égal à 280 dtex.

6. Tissu selon l'une quelconque des revendications précédentes, **caractérisé en ce que** les fils monofilament (3) présentent un diamètre sensiblement compris entre 20/100 mm et 40/100 mm, de préférence sensiblement égal à 30/100 mm.

7. Tissu selon l'une quelconque des revendications précédentes, **caractérisé en ce qu'**il possède en chaîne une contexture sensiblement comprise entre 14 fils/cm et 22 fils/cm, de préférence sensiblement égale à 18 fils/cm.

8. Tissu selon l'une quelconque des revendications précédentes, **caractérisé en ce qu'**il possède en trame une contexture sensiblement comprise entre 14 fils/cm et 22 fils/cm, de préférence sensiblement égale à 17 fils/cm.

9. Tissu selon l'une quelconque des revendications précédentes, **caractérisé en ce qu'**il possède une couche d'enduction (6) sur l'une de ses faces (4) ou sur ses deux faces.

10. Utilisation d'un tissu (1) selon l'une quelconque des revendications précédentes pour la réalisation de toits ouvrants et de capotes pour bateaux.
